# EUROPÄISCHE PATENTANMELDUNG

(11) **EP 1 894 985 A1**
(43) Veröffentlichungstag der Anmeldung: **05.03.2008**
(21) Anmeldenummer: 06119634.1
(22) Anmeldetag: 28.08.2006
(51) Int. Cl.: C10L 1/04, C10L 7/02, C10L 11/04

(54) **Anzündeflüssigkeit**

(71) Anmelder: Total Deutschland GmbH, 10117 Berlin (DE)
(72) Erfinder: Giersberg, Joachim, 45659 Recklinghausen (DE); Burgelt, Peter, Dr., 49205 Hasbergen (DE); Lämmer, Christian, Dr., 50735 Köln (DE)
(74) Vertreter: von Kreisler Selting Werner

(57) **Zusammenfassung**

Flüssige Anzündezusammensetzung enthaltend
- 50 bis 90 Gew.-% einer Kerosinfraktion mit einem Flammpunkt von mindestens 72 °C
- 10 bis 50 Gew.-% eines polymeren Kohlenwasserstoffs mit einer Molmasse von 100 bis 10.000 g/mol und einer Viskosität von 10 bis 60.000 mm²/s bei 100 °C

wobei die Zusammensetzung eine kinematische Viskosität größer 7 mm²/s bei 40 °C aufweist.

## Beschreibung

Die vorliegende Erfindung betrifft eine Anzündeflüssigkeit, wie sie beispielsweise zum Anzünden von Holzkohle beim Grillen verwendet wird. Typischerweise bestehen solche Zusammensetzungen aus Erdölfraktionen mit Siedebereichen zwischen 150 bis 275°C.

WO 2005/007784 beschreibt ein Lampenöl enthaltend eine Kerosinfraktion mit einem Flammpunkt von 62 bis 68°C, das zusammen mit einem mittel- oder hochmolekularem Alkenpolymer eingesetzt wird.

Obwohl dort eine Anwendung als Anzündeflüssigkeit bereits beschrieben ist, hat das dort genannte Produkt nicht die optimalen Eigenschaften um als Grillanzünderflüssigkeit eingesetzt zu werden, insbesondere ist ein solches Produkt als gesundheitsschädlich (Gefahrensymbol Xn) einzustufen.

Aufgabe der Erfindung war es eine sichere und nicht gesundheitsschädliche Anzündeflüssigkeit bereitzustellen.

Erfindungsgemäß wurde gefunden, dass durch eine Anzündeflüssigkeit mit den Merkmalen des Anspruchs 1 ein Produkt erhalten werden kann, dass nicht als gesundheitsschädlich einzustufen ist und eine erhöhte Sicherheit zeigt.

Im reinen Zustand ist das Produkt nur schwer entzündbar. Auf Holzkohle aufgetragen, verbrennt es mit kleiner Flamme rückstandsfrei oder ohne größere Rußbildung.

Die eingesetzte Kerosinfraktion ist eine Kerosinfraktion wie sie z.B. unter dem Handelsnamen "Ketrul" von der Firma Total erhältlich ist. Weitere solche Produkte sind "Exxsol" von der Firma Exxon Chemicals und "Shellsol" von der Firma Shell Chemicals.

Bevorzugt haben die Kerosinfraktionen einen Flammpunkt oberhalb von 75 °C und/oder kleiner 100 °C (gemessen nach ASTM D 93). Solche Kerosinfraktionen haben typischerweise Siedebereiche von 175 bis 250 °C (gemessen nach ASTM D 86). Der Dampfdruck bei 20°C ist typischerweise klein (< 0,5 mbar), so dass die Feuergefährlichkeit gering ist.

Diese Kerosinfraktion wird mit einem polymeren Kohlenwasserstoff mit einer Molmasse von 100 bis 10.000 g/mol mit einer Viskosität von 10 bis 60.000 mm²/s (gemessen bei 100 °C gemäß ASTM D 445) vermischt. Geeignete Kohlenwasserstoffpolymere sind beispielweise Polybutylene, Polyisobutylene, Polymetacrylate, Olefinpolymere, modifizierte Fettsäureester, Copolymere aus Olefinen und Dicarbonsäure, Styrol-Butadien-Kautschuk. Solche Produkte sind unter den Handelsnamen "Oppanole" (BASF), "Ketjenlube" (Akzo Nobel), "Viskoplex" (Rohmax) und "Pimerz" (Erbslöh) erhältlich. Bevorzugt liegt die Molmasse im Bereich von 1000 bis 4000 g/mol und/oder die Viskosität von 2000 bis 6000 mm²/s bei 100 °C (ASTM D 445).

Das Mengenverhältnis der beiden Produkte wird so eingestellt, dass die kinematische Viskosität größer 7 mm²/s bei 40°C (gemessen nach ASTM D 445) ist. Um ein leicht auftragbares Produkt zu erhalten, sollte die Viskosität bevorzugt nicht größer als 10 mm²/s sein.

Besonders geeignete Zusammensetzungen enthalten 75 bis 90 Gew.-% einer Kerosinfraktion und 10 bis 25 Gew.-% des polymeren Kohlenwasserstoffs. Grundsätzlich können in der Anzündeflüssigkeit auch noch weitere Substanzen enthalten sein, typischerweise machen jedoch die Kerosinfraktionen und der polymere Kohlenwasserstoff 95 Gew.-% oder mehr, bevorzugt 99 Gew.-% oder mehr des Produktes aus. Aufgrund der häufigen Unfälle wird bevorzugt auf Farbstoffe und Duftstoffe verzichtet.

Gegenstand der Erfindung ist auch die Verwendung der erfindungsgemäßen Zusammensetzung als Grillanzünder.

Die Erfindung wird durch die nachfolgenden Beispiele näher erläutert.

### Beispiel 1:

83,5% Ketrul D 75 mit einem Flammpunkt von 76 °C wurden mit 16,5% Viskoplex 8 400 (Polymethacrylat) vermischt. Es ergab sich eine Viskosität bei 40 °C von 8,5 mm²/s (nach ASTM D 445). Das Produkt hatte einen Flammpunkt von 75 °C. Die damit benetzte Holzkohle wurde gut durchtränkt und gut angezündet.

### Beispiel 2:

88,5% Ketrul D 75 mit einem Flammpunkt 76 °C wurden mit 11,5% Struktol C (Polyisobutylen) vermischt. Die Viskosität bei 40 °C betrug 7,9 mm²/s (gemessen nach ASTM D 445). Der Flammpunkt der Mischung betrugt 74 °C. Die Holzkohle konnte mit diesem Produkt gut durchtränkt werden und brannte sehr gut an.

## Patentansprüche

1. Flüssige Anzündezusammensetzung enthaltend
- 50 bis 90 Gew.-% einer Kerosinfraktion mit einem Flammpunkt von mindestens 72 °C
- 10 bis 50 Gew.-% eines polymeren Kohlenwasserstoffs mit einer Molmasse von 100 bis 10.000 g/mol und einer Viskosität von 10 bis 60.000 mm²/s bei 100 °C
wobei die Zusammensetzung eine kinematische Viskosität größer 7 mm²/s bei 40 °C aufweist.

2. Zusammensetzung nach Anspruch 1, **dadurch gekennzeichnet, dass** der Gehalt an Kerosinfraktion im Bereich von 75 bis 90 Gew.-% liegt.

3. Zusammensetzung nach Anspruch 1 oder 2, **dadurch gekennzeichnet, dass** der Gehalt des polymeren Kohlenwasserstoffs zwischen 10 bis 25 Gew.-% liegt.

4. Zusammensetzung nach mindestens einem der Ansprüche 1 bis 3, **dadurch gekennzeichnet, dass** der polymere Kohlenwasserstoff ausgewählt wird aus Polybutylenen, Polyisobutylenen, Polymetacrylaten, Olefinpolymeren, modifizierten Fettsäureestern, Copolymeren aus Olefinen und Dicarbonsäuren, Styrol-Butadien-Kautschuken.

5. Zusammensetzung nach mindestens einem der Ansprüche 1 bis 4, **dadurch gekennzeichnet, dass** der polymere Kohlenwasserstoff eine Molmasse im Bereich von 1000 bis 4000 g/mol hat.

6. Zusammensetzung nach mindestens einem der Ansprüche 1 bis 5, **dadurch gekennzeichnet, dass** der polymere Kohlenwasserstoff eine Viskosität von 2000 bis 6000 mm²/s bei 100 °C (ASTM D 445) aufweist.

7. Verwendung einer Zusammensetzung nach einem der Ansprüche 1 bis 6 als Grillanzünder.
